# EUROPÄISCHE PATENTSCHRIFT

(11) **EP 2 875 096 B1**
(45) Veröffentlichungstag und Bekanntmachung des Hinweises auf die Patenterteilung: **15.05.2019**
(21) Anmeldenummer: 13756302.9
(22) Anmeldetag: 01.07.2013
(51) Int. Cl.: C10B 57/06, C10B 53/08, C10B 45/02

(54) **VERFAHREN ZUR AUFBEREITUNG VON KOHLE FÜR DIE VERKOKUNG**
METHOD FOR PREPARING COAL FOR CARBONISATION
PROCÉDÉ POUR PRÉPARER DU CHARBON EN VUE DE SA COKÉFACTION

(30) Priorität: 23.07.2012 DE 102012106647
(43) Veröffentlichungstag der Anmeldung: 27.05.2015
(73) Patentinhaber: Paul Wurth S.A., 1122 Luxembourg (LU)
(72) Erfinder: STEINER, Franz, 66701 Beckingen (DE); SCHNEIDER, Stefan, 66798 Wallerfangen (DE); FIEDLER, Norbert, 66299 Friedrichsthal (DE)
(74) Vertreter: Office Freylinger
(86) Internationale Anmeldenummer: PCT/DE2013/100236
(87) Internationale Veröffentlichungsnummer: WO 2014/015853

(56) Entgegenhaltungen:
- DE-A1- 2 819 314
- DE-B- 1 105 379
- JP-A- H08 239 669
- JP-A- 2003 226 879

## Beschreibung

Die Erfindung betrifft ein Verfahren zur Aufbereitung von Kohle für die Verkokung, bei dem Kohle gemahlen, das Mahlgut mit einem Bindemittel vermengt und eine das mit dem Bindemittel vermengte Mahlgut enthaltende Schüttung erzeugt wird.

In einem herkömmlichen solchen Verfahren wird der gemahlenen Kohle als Bindemittel Wasser zugesetzt. Nachteilig entsteht bei Verdichtung und Verfestigung des mit Wasser versetzten Mahlgutes zu einem Kohlekuchen hochbelastetes, unter hohem technischen Aufwand zu entsorgendes Abwasser. Noch schwerer wiegt vor allem in kalten Regionen der Umstand, dass das mit Wasser versetzte Mahlgut gefrieren und sich so der Möglichkeit zur Verdichtung und Verfestigung entziehen kann. Entsprechend können aufwendige Maßnahmen zur Beheizung des Mahlgutes erforderlich werden. Bei direkter Verkokung der oben genannten Schüttung in einem von oben zu beschickenden Verkokungsofen sorgt Wasser als Bindemittel zumindest für eine verschlechterte Energiebilanz.

Das Dokument DE 28 19 314 offenbart ein Verfahren zur Herstellung von festem und reaktionsträgem Koks.

Der Erfindung liegt die Aufgabe zugrunde, ein neues Verfahren der eingangs erwähnten Art zur Aufbereitung von Kohle für die Verkokung zu schaffen, dass sich mit geringem technischen Aufwand prozesssicher durchführen lässt.

Diese Aufgabe wird erfindungsgemäß dadurch gelöst, dass als Bindemittel bei einem Verkokungsprozess anfallender Teer verwendet wird, bei der Vermengung des aus der Kohle gebildeten Mahlgutes mit dem Bindemittel eine Agglomerierung erfolgt, wobei sich im Laufe der Agglomerierung das als Teer ausgebildete Bindemittel derart ins Innere von Agglomeratteilchen zurückzieht, dass diese nicht klebrig und ohne Verklumpung schüttungsfähig sind. Dabei werden Mahlgut und Bindemittel in solchem Verhältnis und über eine solche Zeitdauer vermischt, dass sich aus den Kohlepartikeln und dem Bindemittel Agglomeratteilchen bilden, die nach außen keine Klebewirkung entfalten und nicht nachteilig am Behälter oder Einrichtungen zur Verdichtung anhaften. Die Schüttung nach der Erfindung wird zu einem Kohlekuchen weiterverarbeitet und in einer Form verdichtet und zu einem Block verfestigt. Vorteilhaft weist der aus der erfindungsgemäßen Schüttung gebildete Block eine besonders hohe Stabilität auf.

Erfindungsgemäß werden vorteilhaft im gesamten in Betracht kommenden Umgebungstemperaturbereich, der etwa zwischen den Grenzen -60°C und + 60°C liegt, die Nachteile von Wasser als Bindemittel vermieden. Insbesondere ist eine Verfestigung des mit Bindemittel versetzten Mahlgutes durch Gefrieren ausgeschlossen. Beheizungsmaßnahmen entfallen.

Vorteilhaft lässt sich der Teer verwenden, der beim anschließenden Verkokungsprozess anfällt.

Zweckmäßig erfolgt bei der Vermengung des aus der Kohle gebildeten Mahlgutes mit dem Teer eine Agglomerierung zu einem Granulat mit Granulatteilchen aus Kohlepartikeln und Bindemittel.

Insbesondere erfolgt die Vermischung derart, dass die schüttungsfähigen Agglomeratteilchen eine äußere Klebewirkung erst unter dem Einfluss des Verdichtungsdrucks entfalten. Vorteilhaft wird auf diese Weise bei Weiterverarbeitung der Schüttung zu einem Kohlekuchen durch die Verdichtung eine besonders starke und gleichmäßige Verfestigung des Kohlekuchens erreicht. Als Kohlekuchen entsteht ein weitgehend homogener Formblock.

Die Erfindung wird nachfolgend anhand eines Ausführungsbeispiels und der bei liegenden, sich auf dieses Ausführungsbeispiel beziehenden Zeichnungen weiter erläutert. Es zeigen:
- Fig. 1: ein in dem erfindungsgemäßen Verfahren verwendetes Granulatteilchen aus Kohlepartikeln und Teer-Bindemittel,
- Fig. 2: eine die Verdichtung einer Schüttung aus Granulatteilchen gemäß Fig. 1 zu einem Kohlekuchen erläuternde Darstellung, und
- Fig. 3: einen aus der Schüttung von Fig. 2 erzeugten Kohlekuchen bzw. Formblock für die Verkokung.

Zur Herstellung einer Schüttung wird z.B. Steinkohle vermahlen, wobei Kohlepartikel in Korngrößen bis zu 6 mm entstehen. Die Kohlepartikel werden mit Teer als Bindemittel vermischt, wie er bei der späteren Verkokung der Schüttung anfällt. Auf 90 - 95 Gew.% Mahlgut entfallen z.B. 5-10 Gew.% des Teer-Bindemittels.

Die Vermischung erfolgt unter Umwälzung der Mischungsmasse über eine solche Zeitdauer, dass sich Granulatteilchen 1 gemäß Fig. 1 bilden, die aus Kohlepartikeln 2 und dem die Kohlepartikel 2 zusammenhaltenden Teer-Bindemittel 3 bestehen, wobei sich im Laufe der Granulierung das Teer-Bindemittel 3 derart ins Innere der Granulatteichen 1 zurückgezogen hat, dass diese nicht klebrig sind und das Granulat daher ohne Verklumpungen schüttungsfähig ist. Bei der Granulierung bilden sich Teilchen 1 von annähernd gleicher Masse und gleichen Abmessungen. Eine Schüttung kann abweichend hiervon auch deutlich unterschiedliche Agglomerat- bzw. Granulatteilchen enthalten.
Die Schüttung lässt sich direkt in einem von oben zu beschickenden Ofen verkoken (nicht erfindungsgemäß). Erfindungsgemäß wird sie, wie nachfolgend beschrieben, zu einem Kohlekuchen weiterverarbeitet. Gemäß Fig. 2 werden zur Herstellung eines Kohlekuchens Granulatteilchen 1 unter Füllung der Schüttung 4 in einen Formkasten 5 eingebracht und mittels einer statisch oder/und Impulsweise eine Presskraft erzeugenden Einrichtung 6 verdichtet. Die Einbringung und Verdichtung des Granulats in dem Formkasten 5 erfolgt in dem gezeigten Beispiel lagenweise.
Bei der Verdichtung tritt Bindemittel 3 aus den Granulatteilchen 1 nach außen und es kommt zunehmend zu einer Verklebung der Granulatteilchen 1 miteinander und schließlich zu einer Aufhebung der Teilchenstruktur der Schüttung 4. Gemäß
Fig. 1 entsteht ein homogener, aus Kohleteilchen 2 und dem Bindemittel 3 gebildeter Formblock 7 als Kohlekuchen.

Die Granulatteilchen 1, die wie bereits erwähnt, nach außen keine Klebewirkung entfalten, lassen sich vorteilhaft verarbeiten, ohne unerwünscht an der Verdichtungseinrichtung 6 oder/und dem Formkasten 5 anzuhaften. Das Teer-Bindemittel 3 bleibt über einen weiten Temperaturbereich wirksam.

## Patentansprüche

1. Verfahren zur Aufbereitung von Kohle für die Verkokung, umfassend die Schritte:
- Mahlen von Kohle,
- Vermengen des Mahlguts mit einem Bindemittel (3), wobei bei der Vermengung des Mahlguts mit dem Bindemittel (3) eine Agglomerierung erfolgt und eine das mit dem Bindemittel (3) vermengte Mahlgut enthaltende Schüttung (4) gebildet wird,
so dass sich im Laufe der Agglomerierung das als Teer ausgebildete Bindemittel (3) derart ins Innere von Agglomeratteilchen (1) zurückzieht, dass diese nicht klebrig und ohne Verklumpung schüttungsfähig sind, wobei das Mahlgut und das Bindemittel miteinander in einem solchen Verhältnis und über eine solche Zeitdauer vermischt werden, dass schüttungsfähige Agglomeratteilchen (1) ohne Klebewirkung nach außen entstehen,
- Verarbeiten der Schüttung zu einem Kohlekuchen durch Verdichten der Agglomeratteilchen (1), die erst unter dem Verdichtungsdruck klebefähig werden, in einer Form (5) und verfestigen zu einem Block (7),
wobei als Bindemittel (3) bei einem Verkokungsprozess anfallender Teer verwendet wird.

2. Verfahren nach Anspruch 1,
**dadurch gekennzeichnet,**
**dass** ein Granulat mit das Bindemittel (3) und Kohlepartikel (2) enthaltenden Granulatteilchen (1) gebildet wird.

3. Verfahren nach Anspruch 2,
**dadurch gekennzeichnet,**
**dass** eine Schüttung mit Agglomeratteilchen (1) etwa gleicher oder unterschiedlicher Größe und Masse gebildet wird.

## Claims

1. Method for preparing coal for carbonization, comprising the steps of:
- grinding coal,
- mixing the grinding stock with a binder (3), wherein during the mixing of the grinding stock with the binder (3), agglomeration takes place and a heap (4) containing the grinding stock mixed with the binder (3) is generated, so that in the course of agglomeration, the binder (3) formed as tar will retreat into the interior of agglomerate particles (1) in such a way that these are not sticky and are pourable without forming lumps, wherein the grinding stock and the binder are mixed in such a ratio and for such a period of time that pourable agglomerate particles (1) are formed without any outward adhesive action,
- processing the heap into a coal cake by compacting the agglomerate particles (1), which become adhesive only under the compacting pressure, in a mold (5) and consolidating it into a block (7), wherein tar, which occurs during a carbonization process, is used as the binder (3).

2. Method according to claim 1, **characterized in that** a granulate with granulate particles (1) containing the binder (3) and coal particles (2) is formed.

3. Method according to claim 2, **characterized in that** a heap with agglomerate particles (1) of approximately the same or different sizes and masses is formed.

## Revendications

1. Procédé pour préparer du charbon en vue de sa cokéfaction, comprenant les étapes suivantes :
- moudre le charbon,
- mélanger la matière moulue à un liant (3), dans lequel lors du mélange de la matière moulue au liant (3), une agglomération se produit et un remblai (4) contenant la matière moulue mélangée au liant (3) est formé, de sorte qu'au cours de l'agglomération, le liant (3) formé en tant que goudron se rétracte de telle façon jusqu'à l'intérieur de particules d'agglomérat (1) que celles-ci ne sont pas collantes et aptes au remblai sans s'agglutiner, dans lequel la matière moulue et le liant sont mélangés ensemble dans un rapport et sur une durée tels que des particules d'agglomérat (1) aptes au remblai sont produites vers l'extérieur sans effet collant,
- traiter le remblai en un gâteau de charbon par compression des particules d'agglomérat (1) qui sont aptes à coller uniquement sous la pression de compression, dans un moule (5) et solidifier en un bloc (7), dans lequel du goudron généré lors d'un procédé de cokéfaction est utilisé en tant que liant (3).

2. Procédé selon la revendication 1, **caractérisé en ce qu'**un granulat est formé avec des particules de granulat (1) contenant le liant (3) et des particules de charbon (2).

3. Procédé selon la revendication 2, **caractérisé en ce qu'**un remblai est formé avec des particules d'agglomérat (1) de taille et de masse environ égales ou différentes.
